# EUROPÄISCHE PATENTSCHRIFT

(11) **EP 2 162 514 B1**
(45) Veröffentlichungstag und Bekanntmachung des Hinweises auf die Patenterteilung: **09.08.2017**
(21) Anmeldenummer: 08773478.6
(22) Anmeldetag: 17.06.2008
(51) Int. Cl.: C10L 1/14, C10L 1/197, C10L 10/14

(54) **VERWENDUNG IN DETERGENZADDITIVE ENTHALTENDEN MINERALÖLEN MIT VERBESSERTER KÄLTEFLIESSFÄHIGKEIT**
USE IN MINERAL OILS CONTAINING DETERGENT ADDITIVES AND HAVING IMPROVED COLD FLOW PROPERTIES
UTILISATION DANS DES HUILES MINÉRALES CONTENANT DES ADDITIFS DÉTERGENTS DOTÉES D'UNE FLUIDITÉ À FROID AMÉLIORÉE

(30) Priorität: 20.06.2007 DE 102007028306
(43) Veröffentlichungstag der Anmeldung: 17.03.2010
(73) Patentinhaber: Clariant International Ltd, 4132 Muttenz (CH)
(72) Erfinder: KRULL, Matthias, 55296 Harxheim (DE); JANSSEN, Robert, 65812 Bad Soden (DE)
(74) Vertreter: Mikulecky, Klaus
(86) Internationale Anmeldenummer: PCT/EP2008/004852
(87) Internationale Veröffentlichungsnummer: WO 2008/155090

(56) Entgegenhaltungen:
- EP-A- 1 801 187
- WO-A-95/03377
- WO-A-03/042337
- DE-A1- 2 921 330

## Beschreibung

Die vorliegende Erfindung betrifft die Verwendung von Nukleierungsmitteln zur Verbesserung der Kaltfließfähigkeit von Detergenzadditive enthaltenden Mineralöldestillaten.

Immer schärfer werdende Umweltschutzgesetze erfordern eine immer anspruchsvoller werdende Motorentechnologie zur Einhaltung der festgelegten Emissionsgrenzwerte. Eine Belegung von Motorenteilen wie beispielsweise der Ventile mit Verbrennungsrückständen verändert jedoch die Charakteristika des Motors und führt zu erhöhten Emissionen wie auch zu erhöhtem Verbrauch. Daher werden Motorkraftstoffen Detergenzadditive zugesetzt, die derartige Ablagerungen entfernen bzw. ihre Bildung verhindern. Dabei handelt es sich im Allgemeinen um öllösliche Amphiphile, die neben einem öllöslichen, temperaturstabilen hydrophoben Rest eine polare Kopfgruppe enthalten.

Andererseits werden im Zuge abnehmender Welterdölreserven immer schwerere und damit paraffinreichere Rohöle gefördert und verarbeitet, die folglich auch zu paraffinreicheren Brennstoffölen führen. Die insbesondere in Mitteldestillaten enthaltenen Paraffine können bei Erniedrigung der Temperatur des Öls auskristallisieren und teilweise unter Einschluss von Öl agglomerieren. Durch diese Kristallisation und Agglomeration kann es vor allem im Winter zu Verstopfungen der Filter in Motoren und Feuerungsanlagen kommen, wodurch eine sichere Dosierung der Brennstoffe verhindert wird und unter Umständen eine völlige Unterbrechung der Kraftstoffzufuhr eintreten kann. Die Paraffinproblematik wird zudem durch die aus Umweltschutzgründen zwecks Absenkung des Schwefelgehalts zunehmende hydrierende Entschwefelung von Brennstoffölen verschärft, die zu einem erhöhten Anteil an kältekritischen Paraffinen im Brennstofföl führt.

Zur Verbesserung der Kaltfließeigenschaften werden Mitteldestillaten oftmals chemische Additive, so genannte Kaltfließverbesserer bzw. Fließverbesserer zugesetzt, die Kristallstruktur und Agglomerationsneigung der ausfallenden Paraffine modifizieren, so dass sich die so additivierten Öle noch bei Temperaturen pumpen bzw. verwenden lassen, die oft mehr als 20 °C tiefer liegen als bei nicht additivierten Ölen. Als Kaltfließverbesserer werden üblicherweise öllösliche Copolymere aus Ethylen und ungesättigten Estern, öllösliche polare Stickstoffverbindungen und/oder Kammpolymere verwendet. Darüber hinaus sind aber auch weitere Zusätze vorgeschlagen worden.

Im Zuge der immer anspruchsvoller werdenden Motorentechnologie sowie steigender Anforderungen an die Umweltverträglichkeit von Brennstoffölen und ihrer Verbrennungsprodukte werden Detergenzadditive mit immer höherer Wirksamkeit entwickelt. Zudem werden sie oftmals in sehr hohen Dosierraten eingesetzt. Es wird berichtet, dass dadurch zum Beispiel bei Dieselkraftstoffen der spezifische Verbrauch reduziert bzw. die Leistung der Motoren erhöht wird. Diese Additive haben jedoch häufig negative Auswirkungen auf die Kaltfließfähigkeit von Mitteldestillaten und insbesondere auf die Wirksamkeit bekannter Kaltfließverbesserer. Insbesondere bei Mitteldestillaten mit niedrigem Siedeende und gleichzeitig niedrigem Aromatengehalt ist es häufig schwer oder sogar unmöglich, in Gegenwart moderner Detergenzadditive mittels herkömmlicher Fließverbesserer ein befriedigendes Kaltfließverhalten einzustellen. So wird oftmals durch Zugabe von Detergenzadditiven ein antagonistischer Effekt auf die Wirksamkeit der zugesetzten Kaltfließverbesserer beobachtet. Dabei wird die durch Paraffindispergatoren eingestellte Paraffindispergierung des Mitteldestillats beeinträchtigt, ohne durch erhöhte Dosierung an Paraffindispergator wieder hergestellt werden zu können. Oftmals wird so auch die als CFPP gemessene Filtrierbarkeit mit Kaltfließverbesserern additivierter Öle in der Kälte deutlich reduziert und lässt sich nur durch stark erhöhte Dosierung des Fließverbesserers ausgleichen.

Besonders problematisch sind dabei insbesondere solche Detergenzadditive, die sich von höheren Polyaminen ableiten sowie solche, die zum Beispiel bedingt durch mehrfache Alkylierung und/oder Acylierung dieser Polyamine sehr hohe Molekulargewichte aufweisen. Ebenfalls besonders problematisch sind solche Detergenzadditive, deren hydrophober Rest sich von sterisch stark gehinderten Olefinen und/oder von höhermolekularen und/oder mehrfach funktionalisierten Poly(olefinen) ableitet.

Aufgabe vorliegender Erfindung war es somit, das Ansprechverhalten von Kaltfließverbesserern in Detergenzadditive enthaltenden Mitteldestillaten zu verbessern. Eine weitere Aufgabe der Erfindung war es, ein gegenüber dem Stand der Technik verbessertes Detergenzadditiv bereit zu stellen, das das Ansprechverhalten von Kaltfließverbesserern nicht beeinträchtigt.

Überraschenderweise wurde nun gefunden, dass bestimmte öllösliche, als Nucleatoren für die Paraffinkristallisation wirkende Verbindungen der Beeinträchtigung der Wirksamkeit üblicher Kaltfließverbesserer durch stickstoffhaltige Detergenzadditive entgegenwirken bzw. diese Beeinträchtigung aufheben.

Gegenstand der Erfindung ist somit die Verwendung mindestens einer öllöslichen, als Nucleator für die Paraffinkristallisation wirkenden Verbindung B), ausgewählt aus Copolymeren aus Ethylen und 5 bis 10,5 mol-% mindestens einem ethylenisch ungesättigten Carbonsäureester, zur Verbesserung des Ansprechverhaltens hinsichtlich der Absenkung von Pour Point und CFPP-Wert sowie der Verbesserung der Paraffindispergierung von Mineralölkaltfließverbesserern C), welche von B) verschieden sind, in Mitteldestillaten, die mindestens ein aschefreies, stickstoffhaltiges Detergenzadditiv A) enthalten, welches eine öllösliche, amphiphile Verbindung ist, die mindestens einen Alkyl- oder Alkenylrest umfasst, der an eine polare Gruppe gebunden ist, wobei der Alkyl- oder Alkenylrest 10 bis 500 C-Atome und die polare Gruppe 2 oder mehr Stickstoffatome umfasst, wobei das aschefreie stickstoffhaltige Detergenzadditiv A) einen polaren Anteil umfasst, der von Polyaminen der Formel

(R⁹)₂N-[A-N(R⁹)]_{q}-(R⁹)

abgeleitet ist, worin
jedes R⁹ unabhängig voneinander für Wasserstoff, einen Alkyl- oder Hydroxyalkylrest mit bis zu 24 C-Atomen, einen Polyoxyalkylenrest -(A-O)ᵣ- oder Polyiminoalkylenrest -[A-N(R⁹)]ₛ-(R⁹) steht, wobei jedoch mindestens ein R⁹ für Wasserstoff steht,
q für eine ganze Zahl von 1 bis 19,
A für einen Alkylenrest mit 1 bis 6 C-Atomen, und
r und s unabhängig voneinander für ganze Zahlen von 1 bis 50 stehen, und
wobei als Kaltfließverbesserer C) öllösliche polare Stickstoffverbindungen zur Anwendung kommen, welche Umsetzungsprodukte von Verbindungen der Formel NR⁶R⁷R⁸ mit Verbindungen, welche mindestens eine Acylgruppe enthalten, sind, und worin
R⁶, R⁷ und R⁸ gleich oder verschieden sein können, und wenigstens eine dieser Gruppen für C₈-C₃₆-Alkyl, C₆-C₃₆-Cycloalkyl oder C₈-C₃₆-Alkenyl steht, und die übrigen Gruppen entweder Wasserstoff, C₁-C₃₆-Alkyl, C₂-C₃₆-Alkenyl, Cyclohexyl, oder eine Gruppe der Formeln -(A-O)ₓ-E oder -(CH₂)ₙ-NYZ bedeuten,
A für eine Ethyl- oder Propylgruppe steht,
x eine Zahl von 1 bis 50,
E H, C₁-C₃₀-Alkyl, C₅-C₁₂-Cycloalkyl oder C₆-C₃₀-Aryl,
n 2, 3 oder 4,
Y und Z unabhängig voneinander H, C₁-C₃₀-Alkyl oder -(A-O)ₓ-H bedeuten.

Die Additive enthalten in einer bevorzugten Ausführungsform neben den Bestandteilen A) und B) einen von B) verschiedenen Mineralölkaltfließverbesserer C).

Die Kombination aus A) und B) wird im folgenden auch als "erfindungsgemäßes Additiv" bezeichnet.

Unter der Verbesserung des Ansprechverhaltens von Kaltfließverbesserern C) wird erfindungsgemäß verstanden, dass mindestens eine durch Kaltfließverbesserer C) eingestellte bzw. einstellbare und durch die Zugabe eines Detergenzadditivs A) beeinträchtigte Kälteeigenschaft von Mitteldestillaten durch Zugabe einer als Nukleierungsmittel für die Paraffinkristallisation wirkenden Verbindung B) verbessert wird. Speziell wird durch die Zugabe des Nukleierungsmittels B) die ohne Gegenwart des Detergenzadditivs A) durch den Kaltfließverbesserer C) eingestellte oder einstellbare Kälteeigenschaft erzielt. Unter Kälteeigenschaften werden dabei einzeln oder in Kombination der Erstarrungspunkt (Pour Point), die Kaltfiltrierbarkeit (Cold Filter Plugging Point), die Kaltfließfähigkeit (Low Temperature Flow) sowie die Paraffindispergierung von Mitteldestillaten verstanden.

Besonders beeinträchtigt ist das Ansprechverhalten von Fließverbesserern in Mitteldestillaten, die mehr als 10 ppm eines stickstoffhaltigen Detergenzadditivs A), insbesondere mehr als 20 ppm und speziell mehr als 40 ppm wie beispielsweise 50 bis 2.000 ppm stickstoffhaltiges Detergenzadditiv A) enthalten.

Bevorzugt enthalten die erfindungsgemäßen Additive bezogen auf einen Gewichtsteil des stickstoffhaltigen Detergenzadditivs A) 0,01 bis 10 Gewichtsteile, und insbesondere 0,05 bis 5 Gewichtsteile wie beispielsweise 0,1 bis 3 Gewichtsteile der öllöslichen, als Nucleator für die Paraffinkristallisation wirkenden Verbindung B).

Aschefrei bedeutet, dass die betreffenden Additive im Wesentlichen nur aus Elementen bestehen, die bei der Verbrennung gasförmige Reaktionsprodukte bilden. Bevorzugt bestehen die Additive im Wesentlichen nur aus den Elementen Kohlenstoff, Wasserstoff, Sauerstoff und Stickstoff. Insbesondere sind aschefreie Additive im Wesentlichen frei von Metallen und Metallsalzen.

Unter Nucleatoren werden Verbindungen verstanden, die bei der Abkühlung eines paraffinhaltigen Öls die Kristallisation von Paraffinen initiieren. Sie verschieben damit den Beginn der Paraffinkristallisation des mit ihnen additivierten Öls, der beispielsweise durch Messung des Cloud Points oder der Wax Appearance Temperatur (WAT) bestimmt werden kann, zu höheren Temperaturen. Es handelt sich dabei um Verbindungen, die oberhalb des Cloud Points im Öl löslich sind und knapp oberhalb der Temperatur der Paraffinsättigung auszukristallisieren beginnen um sodann als Impfkeime für die Kristallisation der Paraffine zu dienen. Somit verhindern sie eine Übersättigung des Öls mit Paraffinen und führen zu einer Kristallisation nahe der Sättigungskonzentration. Dies führt zur Bildung einer Vielzahl von gleich kleinen Paraffinkristallen. In Gegenwart eines Nucleators beginnt die Paraffinkristallisation also bei höherer Temperatur als im nicht additivierten Öl. Dies ist zum Beispiel durch Messung der WAT mittels Differentialthermoanalyse (Differential Scanning Calorimetry, DSC) bei einer langsamen Abkühlung des Öls mit beispielsweise -2 K/min bestimmbar.

Bevorzugt werden Mitteldestillaten 10 bis 10.000 ppm und insbesondere 50 bis 3.000 ppm der stickstoffhaltigen Detergenzadditive A) zugesetzt.

Vorzugsweise verleiht der Alkyl- oder Alkenylrest den Detergenzadditiven die Öllöslichkeit.

Besonders problematisch sind solche Detergenzadditive, deren Alkylrest 15 bis 500 C-Atome und insbesondere 20 bis 350 C-Atome wie beispielsweise 50 bis 200 C-Atome hat. Dieser Alkylrest kann linear oder verzweigt sein, insbesondere ist er verzweigt. In einer bevorzugten Ausführungsform leitet sich der Alkylrest von Oligomeren niederer Olefine mit 3 bis 6 C-Atomen wie Propen, Buten, Penten bzw. Hexen und deren Mischungen ab. Bevorzugte Isomere dieser Olefine sind iso-Buten, 2-Buten, 1-Buten, 2-Methyl-2-buten, 2,3-Dimethyl-2-buten, 1-Penten, 2-Penten und iso-Penten sowie deren Mischungen. Besonders bevorzugt sind Propen, iso-Buten, 2-Buten, 2-Methyl-2-buten, 2,3-Dimethyl-2-buten und deren Mischungen. Insbesondere bevorzugt sind Olefinmischungen, die zu mehr als 70 mol-%, speziell mehr als 80 mol-% wie beispielsweise mehr als 90 mol-% oder mehr als 95 mol-% 2-Methyl-2-buten, 2,3-Dimethyl-2-buten und/oder Isobuten enthalten. Besonders geeignet zur Herstellung derartiger Detergenzadditive sind hoch reaktive niedermolekulare Polyolefine mit einem Anteil endständiger Doppelbindungen von mindestens 75 mol-%, speziell mindestens 85 % und insbesondere mindestens 90 % wie beispielsweise mindestens 95 %. Besonders bevorzugte niedermolekulare Polyolefine sind Poly(isobutylen), Poly(2-buten), Poly(2-methyl-2-buten), Poly(2,3-dimethyl-2-buten), Poly(ethylen-co-isobutylen) und ataktisches Poly(propylen). Das Molekulargewicht besonders bevorzugter Polyolefine liegt zwischen 500 und 3.000 g/mol. Derartige Oligomere niederer Olefine sind beispielsweise durch Polymerisation mittels Lewis-Säuren wie BF₃ und AlCl₃, mittels Ziegler-Katalysatoren und insbesondere mittels Metallocen-Katalysatoren zugänglich.

Der polare Anteil der für das Ansprechverhalten bekannter Kälteadditive besonders problematischen Detergenzadditive leitet sich von Polyaminen mit 2 bis 20 N-Atomen ab. Derartige Polyamine entsprechen der Formel

(R⁹)₂N-[A-N(R⁹)]_{q}-(R⁹)

worin jedes R⁹ unabhängig voneinander für Wasserstoff, einen Alkyl- oder Hydroxyalkylrest mit bis zu 24 C-Atomen, einen Polyoxyalkylenrest-(A-O)ᵣ- oder Polyiminoalkylenrest -[A-N(R⁹)]ₛ-(R⁹) steht, wobei jedoch mindestens ein R⁹ für Wasserstoff steht, q für eine ganze Zahl von 1 bis 19, A für einen Alkylenrest mit 1 bis 6 C-Atomen, r und s unabhängig voneinander für 1 bis 50 stehen. Üblicherweise handelt es sich um Mischungen von Polyaminen und insbesondere um Mischungen von Poly(ethylenaminen) und/oder Poly(propylenaminen). Beispielsweise seien genannt: Ethylendiamin, 1,2-Propylendiamin, Dimethylaminopropylamin, Diethylentriamin (DETA), Dipropylentriamin, Triethylentetramin (TETA), Tripropylentetramin, Tetraethylenpentamin (TEPA), Tetrapropylenpentamin, Pentaethylenhexamin (PEHA) Pentapropylenhexamin und schwere Polyamine. Unter schweren Polyaminen werden allgemein Mischungen von Polyalkylenpolyaminen verstanden, die neben geringen Mengen TEPA und PEHA hauptsächlich Oligomere mit 7 oder mehr Stickstoffatomen, von denen zwei oder mehr in Form primärer Aminogruppen vorliegen, enthalten. Oftmals enthalten diese Polyamine auch über tertiäre Aminogruppen verzweigte Strukturelemente.

Weitere geeignete Amine sind solche, die cyclische Struktureinheiten, die sich vom Piperazin ableiten, umfassen. Dabei können die Piperazineinheiten vorzugsweise an einem oder beiden Stickstoffatomen Wasserstoff, einen Alkyl- oder Hydroxyalkylrest mit bis zu 24 C-Atomen oder einen Polyiminoalkylenrest -[A-N(R⁹)]ₛ-(R⁹) tragen, wobei A, R⁹ und s die oben gegebenen Bedeutungen haben.

Weitere geeignete Amine umfassen alicyclische Diamine wie 1,4-Di(aminomethyl)-cyclohexan und heterocyclische Stickstoffverbindungen wie Imidazoline und N-Aminoalkylpiperazine wie beispielsweise N-(2-Aminoethyl)piperazin.

Auch Detergenzadditive, deren polarer Anteil sich von mit Hydroxylgruppen tragenden Polyaminen, von mit Heterozyklen substituierten Polyaminen sowie von aromatischen Polyaminen ableitet sind problematisch. Beispielsweise seien genannt: N-(2-Hydroxyethyl)ethylendiamin, N,N¹-bis-(2-Hydroxyethyl)ethylendiamin, N-(3-Hydroxybutyl)tetra(methylen)diamin, N-2-Aminoethylpiperazin, N-2- und N-3-Aminopropylmorpholin, N-3-(Dimethylamino)propylpiperazin, 2-Heptyl-3-(2-aminopropyl)imidazolin, 1,4-bis(2-Aminoethyl)piperazin, 1-(2-Hydroxyethyl)piperazin, verschiedene Isomere des Phenylendiamins und des Naphthalindiamins sowie Mischungen dieser Amine.

Besonders kritisch für die Kälteadditivierung von Mitteldestillaten sind Detergenzadditive auf Basis schwerer Polyamine, in denen in vorstehender Formel R⁹ für Wasserstoff steht und q Werte von mindestens 3, insbesondere mindestens 4 wie beispielsweise 5, 6 oder 7 annimmt. Bei Gemischen verschiedener Polyamine hat sich ein Anteil von mehr als 10 Gew.-%, insbesondere von mehr als 20 Gew.-% und speziell von mehr als 50 Gew.-% an Aminen mit q-Werten von 4 oder höher und speziell mit q-Werten von 5 oder höher und insbesondere mit q-Werten von 6 oder höher an der Gesamtmenge der eingesetzten Amine als besonders kritisch erwiesen.

Der öllösliche Alkylrest und die polare Kopfgruppe der Detergenzadditive können entweder direkt über eine C-N- oder über eine Ester-, Amid- oder Imidbindung miteinander verknüpft sein. Bevorzugte Detergenzadditive sind demnach Alkylpoly(amine), Mannich-Reaktionsprodukte, kohlenwasserstoffsubstituierte Bernsteinsäureamide und -imide sowie Mischungen dieser Substanzklassen. Bei den über C-N-Bindungen verknüpften Detergenzadditiven handelt es sich vorzugsweise um Alkylpoly(amine), die beispielsweise durch Umsetzung von Polyisobutylenen mit Polyaminen zum Beispiel durch Hydroformylierung und anschließende reduktive Aminierung mit den oben genannten Polyaminen zugänglich sind. Dabei können am Polyamin ein oder mehrere Alkylreste gebunden sein. Besonders kritisch für die Kälteadditivierung sind Detergenzadditive auf Basis höherer Polyamine mit mehr als 4 N-Atomen wie beispielsweise solche mit 5, 6 oder 7 N-Atomen.

Amid- bzw. Imidbindungen enthaltende Detergenzadditive sind zum Beispiel durch Umsetzung von Alkenylbernsteinsäureanhydriden mit Polyaminen zugänglich.

Alkenylbernsteinsäureanhydrid und Polyamin werden dabei bevorzugt im molaren Verhältnis von etwa 1 : 0,5 bis etwa 1 : 1 umgesetzt. Die Herstellung der zu Grunde liegenden Alkenylbernsteinsäureanhydride erfolgt üblicherweise durch Addition von ethylenisch ungesättigten Polyolefinen oder chlorierten Polyolefinen an ethylenisch ungesättigte Dicarbonsäuren.

Beispielsweise können Alkenylbernsteinsäureanhydride durch Reaktion von chlorierten Polyolefinen mit Maleinsäureanhydrid hergestellt werden. Alternativ gelingt die Herstellung auch durch thermische Addition von Polyolefinen an Maleinsäureanhydrid in einer "En-Reaktion". Dabei sind hochreaktive Olefine mit hohem Anteil von beispielsweise mehr als 75 % und speziell mehr als 85 mol-%, bezogen auf die Gesamtzahl an Polyolefinmolekülen, an Isomeren mit endständiger Doppelbindung besonders geeignet. Bei den endständig angeordneten Doppelbindungen kann es sich sowohl um Vinyliden-Doppelbindungen [-CH₂-C(=CH₂)-CH₃] als auch um Vinyldoppelbindungen [-CH=C(CH₃)₂] handeln.

Für die Herstellung von Alkenylbernsteinsäureanhydriden kann das Molverhältnis der beiden Reaktanden bei der Umsetzung zwischen Maleinsäureanhydrid und Polyolefin in weiten Grenzen variieren. Vorzugsweise kann es zwischen 10:1 und 1:5 betragen, wobei Molverhältnisse von 6:1 bis 1:1 besonders bevorzugt sind. Maleinsäureanhydrid wird bevorzugt im stöchiometrischen Überschuss eingesetzt wie beispielsweise 1,1 bis 3 mol Maleinsäureanhydrid pro mol Polyolefin. Überschüssiges Maleinsäureanhydrid kann aus dem Reaktionsansatz zum Beispiel durch Destillation entfernt werden.
Da die insbesondere durch En-Reaktion primär gebildeten Addukte wiederum eine olefinische Doppelbindung enthalten, ist bei geeigneter Reaktionsführung eine weitere Anlagerung von ungesättigten Dicarbonsäuren unter Bildung so genannter bis-Maleinate möglich. Die dabei zugänglichen Reaktionsprodukte haben bezogen auf die mit ungesättigten Carbonsäuren umgesetzten Anteile der Poly(olefine) im Mittel einen Maleinierungsgrad von mehr als 1, vorzugsweise etwa 1,01 bis 2,0 und insbesondere 1,1 bis 1,8 Dicarbonsäureeinheiten pro Alkylrest. Durch Umsetzung mit den oben genannten Aminen entstehen daraus Produkte mit deutlich gesteigerter Wirksamkeit als Detergenzadditive. Andererseits steigt mit zunehmendem Maleinierungsgrad auch die Beeinträchtigung der Wirksamkeit von Kaltfließverbesserern.

Die Umsetzung von Alkenylbernsteinsäureanhydriden mit Polyaminen führt zu Produkten, die ein oder mehrere Amid- und/oder Imidbindungen pro Polyamin sowie in Abhängigkeit vom Maleinierungsgrad ein oder zwei Polyamine pro Alkylrest tragen können. Bevorzugt werden für die Umsetzung von 1,0 bis 1,7 und insbesondere 1,1 bis 1,5 mol Alkenylbernsteinsäureanhydrid pro mol Polyamin eingesetzt, so dass freie primäre Aminogruppen im Produkt verbleiben. In einer weiteren bevorzugten Ausführungsform werden Alkenylbernsteinsäureanhydrid und Polyamin equimolar umgesetzt. Bei der Umsetzung von Polyaminen mit Alkenylbernsteinsäureanhydriden mit hohem Acylierungsgrad von 1,1 oder mehr Anhydridgruppen pro Alkylrest wie beispielsweise 1,3 oder mehr Anhydridgruppen pro Alkylrest entstehen auch Polymere, die besonders problematisch für das Ansprechverhalten von Kälteadditiven sind.

Typische und besonders bevorzugte acylierte Stickstoffverbindungen sind durch Umsetzung von Poly(isobutylen)-, Poly(2-butenyl)-, Poly(2-methyl-2-butenyl)-, Poly(2,3-dimethyl-2-butenyl)- bzw. Poly(propenyl)bernsteinsäureanhydriden mit im Mittel etwa 1,2 bis 1,5 Anhydridgruppen pro Alkylrest, deren Alkylenreste zwischen 50 und 400 C-Atome tragen, mit einer Mischung von Poly(ethylenaminen) mit etwa 3 bis 7 Stickstoffatomen und etwa 1 bis 6 Ethyleneinheiten erhältlich.

Auch öllösliche Mannich-Reaktionsprodukte auf Basis von Polyolefin-substituierten Phenolen und Polyaminen beeinträchtigen die Wirksamkeit herkömmlicher Kaltfließverbesserer. Derartige Mannich-Basen sind nach bekannten Verfahren zum Beispiel durch Alkylierung von Phenol und/oder Salicylsäure mit den oben beschriebenen Polyolefinen wie beispielsweise Poly(isobutylen), Poly(2-buten), Poly(2-methyl-2-buten), Poly(2,3-dimethyl-2-buten) oder ataktisches Poly(propylen) und anschließende Kondensation des Alkylphenols mit Aldehyden mit 1 bis 6 C-Atomen wie beispielsweise Formaldehyd oder dessen reaktiven Equivalenten wie Formalin oder Paraformaldehyd und den oben beschriebenen Polyaminen wie beispielsweise TEPA, PEHA oder schweren Polyaminen herstellbar.
Das mittels Dampfdruckosmometrie bestimmte mittlere Molekulargewicht besonders effizienter, gleichzeitig aber auch für die Kälteadditivierung von Mitteldestillaten besonders kritischer Detergenzadditive liegt oberhalb 800 g/mol und insbesondere oberhalb 2.000 g/mol wie beispielsweise oberhalb 3.000 g/mol. Das mittlere Molekulargewicht der oben beschriebenen Detergenzadditive kann auch über Vernetzungsreagentien erhöht und dem Verwendungszweck angepasst werden.
Geeignete Vernetzungsreagentien sind zum Beispiel Dialdehyde wie Glutardialdehyd, Bisepoxide zum Beispiel abgeleitet von Bisphenol A, Dicarbonsäuren und deren reaktive Derivate wie beispielsweise Maleinsäureanhydrid und Alkenylbernsteinsäureanhydride sowie höhere mehrwertige Carbonsäuren und deren Derivate wie beispielsweise Trimellitsäure, Trimellitanhydrid und Pyromellitdianhydrid.
Bevorzugte, als Nucleator für die Paraffinkristallisation wirkende Copolymere des Ethylens B) enthalten vorzugsweise 5 bis 10 mol-%, besonders bevorzugt 5 bis 9 mol-% und insbesondere 5 bis 7,9 mol-% von mindestens einem ethylenisch ungesättigten Carbonsäureester abgeleitete Struktureinheiten. Geeignete ethylenisch ungesättigte Carbonsäureester sind zum einen Ester des Vinylalkohols mit C₁-C₂₀-Carbonsäuren. Neben Vinylacetat sind dabei insbesondere Ester des Vinylalkohols mit C₄-C₁₄-Carbonsäuren bevorzugt. Besonders bevorzugt sind dabei Ester aliphatischer Carbonsäuren, deren Alkylreste bzw. Alkenylreste linear und insbesondere verzweigt sein können. Unter den verzweigten Alkylresten sind insbesondere solche bevorzugt, deren Verzweigung sich in α-Position zur Carboxylgruppe befindet. Besonders bevorzugt sind Neocarbonsäuren, deren Alkylrest mit einem tertiären C-Atom an die Carboxylgruppe gebunden ist. Beispiele für geeignete Vinylester sind Vinylacetat, Vinylpropionat, Vinylbutyrat, Vinylisobutyrat, Vinylpentanoat, Vinylpivalat, Vinylhexanoat, Vinyl-n-octanoat, Vinyl-2-ethylhexanoat, Vinylneononanoat, Vinylisodecanoat, Vinylneodecanoat, Vinylneoundecanoat und Vinylisotridecylat.

Ebenso als ethylenisch ungesättigte Carbonsäureester geeignet sind Ester ungesättigter Carbonsäuren wie Acrylsäure und Methacrylsäure mit C₁-C₂₀-Alkoholen und insbesondere mit C₄-C₁₄-Alkoholen. Bevorzugt sind gesättigte lineare wie auch verzweigte Fettalkohole. Besonders geeignet sind Ester von verzweigten Fettalkoholen, wobei die Verzweigung bevorzugt in 2-Position zur OH-Gruppe steht. Beispiele für geeignete ethylenisch ungesättigte Carbonsäureester sind Acrylsäuremethylester, Acrylsäureethylester, Acrylsäurepropylester, Acrylsäure-n-butylester, Acrylsäure-iso-butylester, Acrylsäure-tert.-butylester, Acrylsäure-2-ethylhexylester, Laurylacrylat sowie die entsprechenden Ester der Methacrylsäure.

In einer besonders bevorzugten Ausführungsform enthalten die als Nucleator für die Paraffinkristallisation wirkenden Copolymere B) neben von Ethylen abgeleiteten Struktureinheiten von mindestens 2 verschiedenen ethylenisch ungesättigten Carbonsäureestern abgeleitete Struktureinheiten. Dabei haben sich besonders Copolymere bewährt, die von Estern des Vinylalkohols mit einer C₁-C₄-Carbonsäure und Estern des Vinylalkohols mit einer C₅-C₁₆-Carbonsäure abgeleitete Struktureinheiten enthalten. Dabei sind wiederum die oben genannten verzweigten Carbonsäuren mit 5 bis 16 C-Atomen bevorzugt. Beispiele für derartige Copolymere B) sind Terpolymere aus Ethylen, Vinylacetat und Neononansäurevinylester, aus Ethylen, Vinylacetat und Neodecansäurevinylester, aus Ethylen, Vinylacetat und Neoundecansäurevinylester sowie aus Ethylen, Vinylacetat und 2-Ethylhexylvinylester. Des weiteren haben sich Copolymere bewährt, die neben von Ethylen abgeleiteten Struktureinheiten von Estern des Vinylalkohols mit einer C₁-C₄-Carbonsäure und Estern der Acrylsäure bzw. Methacrylsäure mit C₅-C₂₀-Alkoholen abgeleitete Struktureinheiten enthalten. Beispiele für derartige Copolymere B) sind Terpolymere aus Ethylen, Vinylacetat und 2-Ethylhexylacrylat, aus Ethylen, Vinylacetat und Octylacrylat, aus Ethylen, Vinylacetat und iso-Tridecylacrylat sowie aus Ethylen, Vinylacetat und Stearylacrylat, Das Verhältnis von kurzkettigem zu langkettigem Ester kann dabei in weiten Bereichen variieren. Bevorzugt liegt es im Verhältnis zwischen 1:10 und 10:1, speziell zwischen 1:5 und 5:1 wie beispielsweise zwischen 1:3 und 3:1.

Die Copolymere aus Ethylen und ethylenisch ungesättigten Carbonsäureestern können weiterhin untergeordnete Mengen an Struktureinheiten, die sich von niederen Olefinen ableiten, enthalten. Bevorzugte Olefine sind insbesondere solche mit 3 bis 8 C-Atomen wie Propen, n-Buten, Isobutylen, Penten, Hexen, 4-Methylpenten und Diisobutylen. Derartige Terpolymere bzw. höhere Polymere können bis zu 3 mol-% an niederen Olefinen enthalten mit der Maßgabe, dass der Gesamtcomonomergehalt maximal 10,5 mol-%, bevorzugt maximal 9,0 und insbesondere maximal 7,9 mol-% beträgt.

Die bei 140 °C gemessene Schmelzviskosität der lösemittelfreien Polymere liegt bevorzugt zwischen 100 und 5.000 mPas, insbesondere zwischen 150 und 2.000 mPas wie beispielsweise zwischen 200 und 1.000 mPas.

Das Mengenverhältnis zwischen Detergenzadditiv A) und Nucleatoren B) im additivierten Öl kann in weiten Grenzen variieren. Besonders bewährt hat sich ein Einsatz von 0,01 bis 10 Gewichtsteilen, insbesondere 0,05 bis 5 Gewichtsteilen wie beispielsweise 0,1 bis 3 Gewichtsteile an Nucleator pro Gewichtsteil Detergenzadditiv, jeweils bezogen auf den Wirkstoff.

Weitere Kaltfließverbesserer C) sind öllösliche polare Stickstoffverbindungen (Bestandteil IV). Hierbei handelt es sich vorzugsweise um Umsetzungsprodukte von Fettaminen mit Verbindungen, die eine Acylgruppe enthalten. Bei den bevorzugten Aminen handelt es sich um Verbindungen der Formel NR⁶R⁷R⁸, worin R⁶, R⁷ und R⁸ gleich oder verschieden sein können, und wenigstens eine dieser Gruppen für C₈-C₃₆-Alkyl, C₆-C₃₆-Cycloalkyl, C₈-C₃₆-Alkenyl, insbesondere C₁₂-C₂₄-Alkyl, C₁₂-C₂₄-Alkenyl oder Cyclohexyl steht, und die übrigen Gruppen entweder Wasserstoff, C₁-C₃₆-Alkyl, C₂-C₃₆-Alkenyl, Cyclohexyl, oder eine Gruppe der Formeln -(A-O)ₓ-E oder -(CH₂)ₙ-NYZ bedeuten, worin A für eine Ethyl- oder Propylgruppe steht, x eine Zahl von 1 bis 50, E = H, C₁-C₃₀-Alkyl, C₅-C₁₂-Cycloalkyl oder C₆-C₃₀-Aryl, und n = 2, 3 oder 4 bedeuten, und Y und Z unabhängig voneinander H, C₁-C₃₀-Alkyl oder -(A-O)ₓ bedeuten. Die Alkyl- und Alkenylreste können linear oder verzweigt sein und bis zu zwei Doppelbindungen enthalten. Bevorzugt sind sie linear und weitgehend gesättigt, das heißt sie haben Jodzahlen von weniger als 75 gl₂/g, bevorzugt weniger als 60 gl₂/g und insbesondere zwischen 1 und 10 gl₂/g. Besonders bevorzugt sind sekundäre Fettamine, in denen zwei der Gruppen R⁶, R⁷ und R⁸ für C₈-C₃₆-Alkyl, C₆-C₃₆-Cycloalkyl, C₈-C₃₆-Alkenyl, insbesondere für C₁₂-C₂₄-Alkyl, C₁₂-C₂₄-Alkenyl oder Cyclohexyl stehen. Geeignete Fettamine sind beispielsweise Octylamin, Decylamin, Dodecylamin, Tetradecylamin, Hexadecylamin, Octadecylamin, Eicosylamin, Behenylamin, Didecylamin, Didodecylamin, Ditetradecylamin, Dihexadecylamin, Dioctadecylamin, Dieicosylamin, Dibehenylamin sowie deren Mischungen. Speziell enthalten die Amine Kettenschnitte auf Basis natürlicher Rohstoffe wie z. B. Cocosfettamin, Talgfettamin, hydriertes Talgfettamin, Dicocosfettamin, Ditalgfettamin und Di(hydriertes Talgfettamin). Besonders bevorzugte Aminderivate sind Aminsalze, Imide und/oder Amide wie beispielsweise AmidAmmoniumsalze sekundärer Fettamine, insbesondere von Dicocosfettamin, Ditalgfettamin und Distearylamin.

Unter Acylgruppe wird hier eine funktionelle Gruppe folgender Formel verstanden: $> C = O$

Für die Umsetzung mit Aminen geeignete Carbonylverbindungen sind sowohl monomere wie auch polymere Verbindungen mit einer oder mehreren Carboxylgruppen. Bei den monomeren Carbonylverbindungen werden solche mit 2, 3 oder 4 Carbonylgruppen bevorzugt. Sie können auch Heteroatome wie Sauerstoff, Schwefel und Stickstoff enthalten. Geeignete Carbonsäuren sind beispielsweise Malein-, Fumar-, Croton-, Itacon-, Bernsteinsäure, C₁-C₄₀-Alkenylbernsteinsäure, Adipin-, Glutar-, Sebacin-, und Malonsäure sowie Benzoe-, Phthal-, Trimellit- und Pyromellitsäure, Nitrilotriessigsäure, Ethylendiamintetraessigsäure und deren reaktive Derivate wie beispielsweise Ester, Anhydride und Säurehalogenide. Als polymere Carbonylverbindungen haben sich insbesondere Copolymere ethylenisch ungesättigter Säuren wie beispielsweise Acrylsäure, Methacrylsäure, Maleinsäure, Fumarsäure und Itaconsäure erwiesen, besonders bevorzugt sind Copolymere des Maleinsäureanhydrids. Als Comonomere sind solche geeignet, die dem Copolymer Öllöslichkeit verleihen. Unter öllöslich wird hier verstanden, dass sich das Copolymer nach Umsetzung mit dem Fettamin in praxisrelevanten Dosierraten rückstandsfrei im zu additivierenden Mitteldestillat löst. Geeignete Comonomere sind beispielsweise Olefine, Alkylester der Acrylsäure und Methacrylsäure, Alkylvinylester und Alkylvinylether mit 2 bis 75, bevorzugt 4 bis 40 und insbesondere 8 bis 20 Kohlenstoffatomen im Alkylrest. Bei Olefinen bezieht sich die Kohlenstoffzahl auf den an die Doppelbindung gebundenen Alkylrest. Die Molekulargewichte der polymeren Carbonylverbindungen liegen bevorzugt zwischen 400 und 20.000, besonders bevorzugt zwischen 500 und 10.000 wie beispielsweise zwischen 1.000 und 5.000.

Besonders bewährt haben sich öllösliche polare Stickstoffverbindungen, die durch Reaktion aliphatischer oder aromatischer Amine, vorzugsweise langkettiger aliphatischer Amine, mit aliphatischen oder aromatischen Mono-, Di-, Tri- oder Tetracarbonsäuren oder deren Anhydriden erhalten werden (vgl. US 4 211 534). Des gleichen sind Amide und Ammoniumsalze von Aminoalkylenpolycarbonsäuren wie Nitrilotriessigsäure oder Ethylendiamintetraessigsäure mit sekundären Aminen als öllösliche polare Stickstoffverbindungen geeignet (vgl. EP 0 398 101). Andere öllösliche polare Stickstoffverbindungen sind Copolymere des Maleinsäureanhydrids mit α,β-ungesättigten Verbindungen, die gegebenenfalls mit primären Monoalkylaminen und/oder aliphatischen Alkoholen umgesetzt werden können (vgl. EP-A-0 154 177, EP-0 777 712), die Umsetzungsprodukte von Alkenylspirobislactonen mit Aminen (vgl. EP-A-0 413 279 B1) und nach EP-A-0 606 055 A2 Umsetzungsprodukte von Terpolymeren auf Basis α,β-ungesättigter Dicarbonsäureanhydride, α,β-ungesättigter Verbindungen und Polyoxyalkylenethern niederer ungesättigter Alkohole.
Das Mischungsverhältnis zwischen den erfindungsgemäßen Ethylen-Copolymeren III und öllöslichen polaren Stickstoffverbindungen als Bestandteil IV kann je nach Anwendungsfall variieren. Bevorzugt enthalten derartige Additivmischungen bezogen auf die Wirkstoffe 0,1 bis 10 Gewichtsteile, bevorzugt 0,2 bis 5 Gewichtsteile mindestens einer öllöslichen polaren Stickstoffverbindung pro Gewichtsanteil der erfindungsgemäßen Additivkombination.

Die Additive enthalten bevorzugt 15- 80 Gew.-%, bevorzugt 20 - 70 Gew.-% Detergenzadditiv A), 2 - 40 Gew.-%, bevorzugt 5 - 25 Gew.-% Nucleator B) und 15 - 80 Gew.-%, bevorzugt 20 - 70 Gew.-% Kaltfließverbesserer C).

Die erfindungsgemäßen zu verwendenden Additive werden zwecks einfacherer Handhabung bevorzugt als Konzentrate eingesetzt, die 10 bis 95 Gew.-% und bevorzugt 20 bis 80 Gew.-% wie beispielsweise 25 bis 60 Gew.-% an Lösemittel enthalten. Bevorzugte Lösemittel sind höhersiedende aliphatische, aromatische Kohlenwasserstoffe, Alkohole, Ester, Ether und deren Gemische. Bevorzugt enthalten derartige Konzentrate 0,01 bis 10 Gewichtsteile bevorzugt 0,05 bis 5 Gewichtsteile wie beispielsweise 0,1 bis 3 Gewichtsteile der als Nucleator wirkenden Verbindung B) pro Gewichtsteil Detergenzadditiv A).

Die Nucleatoren B) verbessern das Ansprechverhalten von Detergenzadditiv enthaltenden Mitteldestillaten wie Kerosin, Jet-Fuel, Diesel und Heizöl für herkömmliche Fließverbesserer hinsichtlich der Absenkung von Pour Point und CFPP-Wert sowie der Verbesserung der Paraffindispergierung.

Besonders bevorzugte Mineralöldestillate sind Mitteldestillate. Als Mitteldestillat bezeichnet man insbesondere solche Mineralöle, die durch Destillation von Rohöl gewonnen werden, im Bereich von etwa 150 bis 450 °C und insbesondere im Bereich von etwa 170 bis 390 °C sieden, beispielsweise Kerosin, Jet-Fuel, Diesel und Heizöl. Üblicherweise enthalten Mitteldestillate etwa 5 bis 50 Gew.-% wie beispielsweise etwa 10 bis 35 Gew.-% n-Paraffine, von denen die längerkettigen bei Abkühlung auskristallisieren und die Fließfähigkeit des Mitteldestillats beeinträchtigen können. Besonders vorteilhaft sind die erfindungsgemäß zu verwendenden Zusammensetzungen in Mitteldestillaten mit niedrigem Aromatengehalt von weniger als 21 Gew.-%, wie beispielsweise weniger als 19 Gew.-%. Besonders vorteilhaft sind die Zusammensetzungen weiterhin in Mitteldestillaten mit niedrigem Siedeende, das heißt in solchen Mitteldestillaten, die 90 %-Destillationspunkte unter 360 °C, insbesondere 350 °C und in Spezialfällen unter 340 °C aufweisen und des weiteren in solchen Mitteldestillaten, die Siedebreiten zwischen 20 und 90 % Destillationsvolumen von weniger als 120 °C und insbesondere von weniger als 110 °C aufweisen. Unter aromatischen Verbindungen wird die Summe aus mono-, di- und polyzyklischen aromatischen Verbindungen verstanden, wie sie mittels HPLC gemäß DIN EN 12916 (Ausgabe 2001) bestimmbar ist. Die Mitteldestillate können auch untergeordnete Mengen wie beispielsweise bis zu 40 Vol.-%, bevorzugt 1 bis 20 Vol.-%, speziell 2 bis 15 wie beispielsweise 3 bis 10 Vol.-% der weiter unten näher beschriebenen Öle tierischen und/oder pflanzlichen Ursprungs wie beispielsweise Fettsäuremethylester enthalten.

Die erfindungsgemäße Verwendung ist ebenfalls zur Verbesserung der Kälteeigenschaften von Detergenzadditive enthaltenden Kraftstoffen auf Basis nachwachsender Rohstoffe (Biokraftstoffe) geeignet. Unter Biokraftstoffen werden Öle verstanden, die aus tierischem und bevorzugt aus pflanzlichem Material oder beidem erhalten werden sowie Derivate derselben, welche als Kraftstoff und insbesondere als Diesel oder Heizöl verwendet werden können. Dabei handelt es sich insbesondere um Triglyceride von Fettsäuren mit 10 bis 24 C-Atomen sowie die aus ihnen durch Umesterung zugänglichen Fettsäureester niederer Alkohole wie Methanol oder Ethanol.

Beispiele für geeignete Biokraftstoffe sind Rapsöl, Korianderöl, Sojaöl, Baumwollsamenöl, Sonnenblumenöl, Ricinusöl, Olivenöl, Erdnussöl, Maisöl, Mandelöl, Palmkernöl, Kokosnussöl, Senfsamenöl, Rindertalg, Knochenöl, Fischöle und gebrauchte Speiseöle. Weitere Beispiele schließen Öle ein, die sich von Weizen, Jute, Sesam, Scheabaumnuß, Arachisöl und Leinöl ableiten. Die auch als Biodiesel bezeichneten Fettsäurealkylester können aus diesen Ölen nach im Stand der Technik bekannten Verfahren abgeleitet werden. Rapsöl, das eine Mischung von mit Glycerin veresterten Fettsäuren ist, ist bevorzugt, da es in großen Mengen erhältlich ist und in einfacher Weise durch Auspressen von Rapssamen erhältlich ist. Des Weiteren sind die ebenfalls weit verbreiteten Öle von Sonnenblumen, Palmen und Soja sowie deren Mischungen mit Rapsöl bevorzugt.

Besonders geeignet als Biokraftstoffe sind niedrige Alkylester von Fettsäuren. Hier kommen beispielsweise handelsübliche Mischungen der Ethyl-, Propyl-, Butyl- und insbesondere Methylester von Fettsäuren mit 14 bis 22 Kohlenstoffatomen, beispielsweise von Laurinsäure, Myristinsäure, Palmitinsäure, Palmitolsäure, Stearinsäure, Ölsäure, Elaidinsäure, Petroselinsäure, Ricinolsäure, Elaeostearinsäure, Linolsäure, Linolensäure, Eicosansäure, Gadoleinsäure, Docosansäure oder Erucasäure in Betracht. Bevorzugte Ester haben eine Iodzahl von 50 bis 150 und insbesondere von 90 bis 125. Mischungen mit besonders vorteilhaften Eigenschaften sind solche, die hauptsächlich, d. h. zu mindestens 50 Gew.-% Methylester von Fettsäuren mit 16 bis 22 Kohlenstoffatomen und 1, 2 oder 3 Doppelbindungen enthalten. Die bevorzugten niedrigeren Alkylester von Fettsäuren sind die Methylester von Ölsäure, Linolsäure, Linolensäure und Erucasäure.

Die Additive können allein oder auch zusammen mit anderen Additiven verwendet werden, z. B. mit anderen Stockpunkterniedrigern oder Entwachsungshilfsmitteln, mit anderen Detergenzien, mit Antioxidantien, Cetanzahlverbesserern, Dehazern, Demulgatoren, Dispergatoren, Entschäumern, Farbstoffen, Korrosionsinhibitoren, Lubricity-Additiven, Schlamminhibitoren, Odorantien und/oder Zusätzen zur Erniedrigung des Cloud-Points.

### Beispiele

### Verbesserung der Kaltfließfähigkeit von Mitteldestillaten

Zur Beurteilung des Effekts der erfindungsgemäßen Additive auf die Kaltfließeigenschaften von Mitteldestillaten wurden Detergenzadditive (A) mit verschiedenen Nucleatoren (B) sowie weiteren Fließverbesserern (C) mit den unten angegebenen Charakteristika eingesetzt.

Die Unterdrückung des negativen Effekts der Detergenzadditive auf bekannte Kaltfließverbesserer für Mineralöle und Mineralöldestillate durch Nukleatoren wird zum einen an Hand des CFPP-Tests (Cold Filter Plugging Test nach EN 116) beschrieben.

Des Weiteren wird die Paraffindispergierung in Mitteldestillaten wie folgt im Kurzsedimenttest bestimmt:
150 ml der mit den in der Tabelle angegebenen Additivkomponenten versetzten Mitteldestillate wurden in 200 ml-Messzylindern in einem Kälteschrank mit -2 °C/Stunde auf -13 °C abgekühlt und 16 Stunden bei dieser Temperatur gelagert. Anschließend werden visuell Volumen und Aussehen sowohl der sedimentierten Paraffinphase wie auch der darüber stehenden Ölphase bestimmt und beurteilt. Eine geringe Sedimentmenge und eine trübe Ölphase zeigen eine gute Paraffindispergierung.

Zusätzlich werden direkt nach der Kaltlagerung die unteren 20 Vol.-% isoliert und der Cloud Point gemäß IP 3015 bestimmt. Eine nur geringe Abweichung des Cloud Points der unteren Phase (CP_{KS}) vom Blindwert des Öls zeigt eine gute Paraffindispergierung.

**Tabelle 1: Charakterisierung der Testöle:**

| Als Testöle wurden aktuelle Mitteldestillate aus europäischen Raffinerien herangezogen. Die Bestimmung des CFPP-Werts erfolgte gemäß EN 116 und die Bestimmung des Cloud Points gemäß ISO 3015. Die Bestimmung der aromatischen Kohlenwasserstoffgruppen erfolgte gemäß DIN EN 12916 (Ausgabe November 2001) | | | | |
|---|---|---|---|---|
| | | Testöl 1 | Testöl 2 | Testöl 3 |
| Destillation | | | | |
| IBP | [°C] | 192 | 186 | 165 |
| 20% | [°C] | 250 | 222 | 228 |
| 90% | [°C] | 322 | 324 | 335 |
| (90-20)% | [°C] | 72 | 102 | 107 |
| FBP | [°C] | 347 | 352 | 359 |
| Cloud Point | [°C] | -8,0 | -8,9 | -4,4 |
| CFPP | [°C] | -10 | -10 | -5 |
| Dichte @15°C | [g/cm³] | 0,835 | 0,8307 | 0,8273 |
| Schwefelgehalt | [ppm] | <10 | < 10 | 15 |
| Aromatengehalt | [Gew.-%] | 19,6 | 18,8 | 22,8 |
| davon mono | [Gew.-%] | 18,0 | 18,2 | 20,6 |
| di | [Gew.-%] | 1,6 | 0,6 | 2,1 |
| poly | [Gew.-%] | < 0,1 | < 0,1 | 0,1 |

### Folgende Additive wurden eingesetzt:

### (A) Charakterisierung der eingesetzten Detergenzadditive

Als Detergenzadditive A wurden verschiedene in Tabelle 2 aufgeführte Umsetzungsprodukte aus Alkenylbernsteinsäureanhydriden (ASA) auf Basis hochreaktiver Polyolefine (Anteil der endständigen Doppelbindungen > 90 %; Maleinierungsgrad etwa 1,2 bis 1,3) mit Polyaminen eingesetzt. Alkenylbernsteinsäureanhydrid und Polyamin wurden dazu im molaren Verhältnis von 1,0 bis 1,5 Mol Alkenylbernsteinsäureanhydrid pro Mol Polyamin umgesetzt (siehe Tabelle 2). Zur besseren Dosierbarkeit wurden die Detergenzadditive als 33 %ige Lösungen in höhersiedendem aromatischem Lösemittel verwendet. Die in den Tabellen 2 bis 4 für die Detergenzadditive A) und Nucleatoren B) angegebenen Dosierraten beziehen sich auf die eingesetzten Wirkstoffe.

### (B) Charakterisierung der eingesetzten Nucleatoren

B1) Copolymer aus Ethylen und 9,3 mol-% Vinylacetat, 50 %ig in in höhersiedendem aromatischem Lösemittel.
B2) Copolymer aus Ethylen und 7 mol-% Neodecansäurevinylester, 50 %ig in höhersiedendem aromatischem Lösemittel.
B3) Terpolymer aus Ethylen, 3,2 mol-% Vinylacetat und 4,5 mol-% 2-Ethylhexylacrylat, 50 %ig in höhersiedendem aromatischem Lösemittel.

### (C) Charakterisierung der weiteren Fließverbesserer

C1) Terpolymer aus Ethylen, 13 mol-% Vinylacetat und 2 mol-% Neodecansäurevinylester mit einer bei 140 °C gemessenen Schmelzviskosität V140 von 95 mPas, 65 %ig in Kerosin
C2) Mischung gleicher Teile von C1) und einem Copolymer aus Ethylen und 13,5 mol-% Vinylacetat mit einer bei 140 °C gemessenen Schmelzviskosität V140 von 125 mPas, 56 %ig in Kerosin.
C3) Mischung aus 2 Teilen Umsetzungsprodukt eines Copolymers aus C14/C16-α-Olefin und Maleinsäureanhydrid mit 2 Equivalenten hydriertem Ditalgfettamin mit einem Teil Nonylphenol-Formaldehydharz, 50 %ig in höhersiedendem aromatischem Lösemittel.
C4) Umsetzungsprodukt aus Ethylendiamintetraessigsäure mit 4 Equivalenten Ditalgfettamin zum Amid-Ammoniumsalz, hergestellt gemäß EP 0 398 101, 50 %ig in höhersiedendem aromatischem Lösemittel.
C5) Mischung gleicher Teile eines Umsetzungsprodukts aus Phthalsäureanhydrid und 2 Equivalenten Di(hydriertem Talgfett)amin mit einem Copolymer aus Fumarsäure-ditetradecylester, 50 %ig in höhersiedendem aromatischem Lösemittel.

Die Bestimmung der CFPP-Werte in Testöl 1 erfolgte nach Additivierung des Öls mit 200 ppm C2 und 150 ppm C3.

In den Beispielen der Tabellen 3 und 4 wurden als Detergenzadditiv A1 das Umsetzungsprodukt aus Poly(isobutenyl)-bernsteinsäureanhydrid und Pentaethylen-hexamin gemäß Tabelle 2, Beispiel 4 und als Detergenzadditiv A2 das Umsetzungsprodukt aus Poly(isobutenyl)bernsteinsäureanhydrid und Pentaethylenhexamin gemäß Tabelle 2, Beispiel 13 verwendet.

**Tabelle 2: Effekt von Nucleatoren auf den von Detergenzadditiven verursachten Antagonismus in Testöl 1**

| | Detergenzadditiv (DA) | | | | | CFPP in Testöl 1 [°C] | | | |
|---|---|---|---|---|---|---|---|---|---|
| Beispiel | Polyolefin | Mw Polyolefin | Polyamin | mol ASA / mol Polyamin | Dosierrate DA/ppm | ohne DA | mit DA | mit DA + Nucleator | |
| 1 | PIB | 700 | TEPA | 1,0 | 150 | -29 | -25 | 50 ppm B2 | -29 |
| 2 | PIB | 700 | TEPA | 1,4 | 150 | -29 | -26 | 50 ppm B2 | -30 |
| 3 | PIB | 1000 | PEHA | 1,0 | 150 | -29 | -22 | 75 ppm B1 | -28 |
| 4 | PIB | 1000 | PEHA | 1,5 | 150 | -29 | -21 | 75 ppm B3 | -29 |
| 5 | PIB | 1000 | PAM | 1,0 | 150 | -29 | -18 | 50 ppm B2 | -27 |
| 6 | PIB | 1000 | PAM | 1,3 | 150 | -29 | -15 | 50 ppm B2 | -29 |
| 7 | PIB | 1000 | PAM | 1,3 | 150 | -29 | -15 | 75 ppm B2 | -30 |
| 8 | PIB | 1000 | PAM | 1,3 | 150 | -29 | -15 | 100 ppm B2 | -29 |
| 9 | APP | 1150 | PEHA | 1,5 | 150 | -29 | -26 | 50 ppm B1 | -30 |
| 10 | APP | 1150 | PAM | 1,0 | 150 | -29 | -20 | 50 ppm B1 | -29 |
| 11 | APP | 1150 | PAM | 1,5 | 150 | -29 | -20 | 50 ppm B2 | -28 |
| 12 | P2B | 1000 | PAM | 1,1 | 150 | -29 | -11 | 50 ppm B3 | -29 |
| 13 | P2B | 1000 | PAM | 1,4 | 150 | -29 | -14 | 50 ppm B3 | -28 |

| | | | | | | | | | |
|---|---|---|---|---|---|---|---|---|---|
| DA = Detergenzadditiv; PIB = Poly(isobutylen); APP = ataktisches Poly(propylen); P2B = Poly(buten) aus Gemisch verschiedener Butenisomere mit einem Anteil an 2-Buten von ca. 80 %; TEPA = Tetraethylenpentamin; PEHA = Pentaethylenhexamin; PAM = schweres Polyamin | | | | | | | | | |

**Tabelle 3: Kaltfließverbesserung in Testöl 2**

| | Additive | | | | Testöl 2 |
|---|---|---|---|---|---|
| Beispiel | A | B | C | | CFPP [°C] |
| 14 (Vgl.) | - | | 75 ppm C2 | - | -14 |
| 15 (Vgl.) | - | - | 100 ppm C2 | - | -19 |
| 16 (Vgl.) | - | - | 150 ppm C1 | - | -20 |
| 17 (Vgl.) | - | - | 75 ppm C1 | 150 ppm C3 | -21 |
| 18 (Vgl.) | - | - | 100 ppm C1 | 150 ppm C3 | -29 |
| 19 (Vgl.) | - | - | 150 ppm C1 | 150 ppm C3 | -31 |
| 20 (Vgl.) | 50 ppm A1 | - | 75 ppm C1 | 150 ppm C3 | -14 |
| 21 (Vgl.) | 50 ppm A1 | - | 100 ppm C1 | 150 ppm C3 | -19 |
| 22 (Vgl.) | 50 ppm A1 | - | 150 ppm C1 | 150 ppm C3 | -20 |
| 23 (Vgl.) | 50 ppm A1 | - | 150 ppm C1 | 250 ppm C3 | -20 |
| 24 | 50 ppm A1 | 25 ppm B2 | 75 ppm C1 | 150 ppm C3 | -20 |
| 25 | 50 ppm A1 | 25 ppm B2 | 100 ppm C1 | 150 ppm C3 | -30 |
| 26 | 50 ppm A1 | 25 ppm B1 | 100 ppm C1 | 150 ppm C3 | -28 |
| 27 (Vgl.) | 50 ppm A2 | - | 75 ppm C1 | 150 ppm C4 | -15 |
| 28 (Vgl.) | 50 ppm A2 | - | 100 ppm C1 | 150 ppm C4 | -12 |
| 29 (Vgl.) | 50 ppm A2 | - | 150 ppm C1 | 150 ppm C4 | -20 |
| 30 (Vgl.) | 50 ppm A2 | - | 150 ppm C1 | 250 ppm C4 | -21 |
| 31 | 50 ppm A2 | 25 ppm B2 | 75 ppm C1 | 150 ppm C4 | -21 |
| 32 | 50 ppm A2 | 25 ppm B2 | 100 ppm C1 | 150 ppm C4 | -27 |
| 33 | 50 ppm A2 | 25 ppm B3 | 75 ppm C1 | 150 ppm C4 | -19 |
| 34 | 50 ppm A2 | 25 ppm B3 | 100 ppm C1 | 150 ppm C4 | -26 |

**Tabelle 4: Kaltfließverbesserung in Testöl 3**

| | Additive [ppm] | | | | Testöl 3 (CP -4,4 °C) | | | |
|---|---|---|---|---|---|---|---|---|
| Beispiel | A | B | C | D | CFPP [°C] | Sediment [Vol.-%] | Aussehen Ölphase | CP_{KS} [°C] |
| 35 (Vgl.) | - | - | 400 C2 | 200 C3 | -20 | 2 | trüb | -3,1 |
| 36 (Vgl.) | - | - | 535 C2 | 265 C3 | -22 | 2 | trüb | -3,2 |
| 37 (Vgl.) | 70 A2 | - | 400 C2 | 200 C3 | -15 | 25 | wolkig | 0,5 |
| 38 (Vgl.) | 70 A2 | - | 535 C2 | 265 C3 | -17 | 20 | wolkig | -0,5 |
| 39 | 70 A2 | 40 B1 | 400 C2 | 200 C3 | -20 | 3 | trüb | -2,9 |
| 40 | 70 A2 | 40 B1 | 535 C2 | 265 C3 | -23 | 2 | trüb | -3,1 |
| 41 | 70 A2 | 25 B2 | 400 C2 | 200 C3 | -19 | 3 | trüb | -2,8 |
| 42 | 70 A2 | 25 B2 | 535 C2 | 265 C3 | -21 | 2 | trüb | -3,0 |
| 43 | 70 A2 | 50 B2 | 400 C2 | 200 C3 | -22 | 0 | trüb | -3,0 |
| 44 | 70 A2 | 50 B2 | 535 C2 | 265 C3 | -24 | 0 | trüb | -3,3 |
| 45 | - | - | 400 C3 | 200 C5 | -19 | 4 | trüb | -2,8 |
| 46 | 50 A1 | - | 400 C3 | 200 C5 | -15 | 30 | fast klar | 0,8 |
| 47 | 50 A1 | 20 B3 | 400 C3 | 200 C5 | -20 | 3 | trüb | -2,6 |

Die Versuche zeigen, dass die Beeinträchtigung der Kaltfließeigenschaften wie zum Beispiel des CFPP-Werts und der Paraffindispergierung von mit Fließverbesserer additivierten Mitteldestillaten nur durch Zugabe der erfindungsgemäßen Nucleatoren ausgeglichen werden kann. Durch höhere Dosierung des Fließverbesserers alleine kann dieses Ergebnis nicht erzielt werden.

## Patentansprüche

1. Verwendung mindestens einer öllöslichen, als Nucleator für die Paraffinkristallisation wirkenden Verbindung B), ausgewählt aus Copolymeren aus Ethylen und 5 bis 10,5 mol-% mindestens einem ethylenisch ungesättigten Carbonsäureester, zur Verbesserung des Ansprechverhaltens hinsichtlich der Absenkung von Pour Point und CFPP-Wert sowie der Verbesserung der Paraffindispergierung von Mineralölkaltfließverbesserern C), welche von B) verschieden sind, in Mitteldestillaten, die mindestens ein aschefreies, stickstoffhaltiges Detergenzadditiv A) enthalten, welches eine öllösliche, amphiphile Verbindung ist, die mindestens einen Alkyl- oder Alkenylrest umfasst, der an eine polare Gruppe gebunden ist, wobei der Alkyl- oder Alkenylrest 10 bis 500 C-Atome und die polare Gruppe 2 oder mehr Stickstoffatome umfasst,
wobei das aschefreie stickstoffhaltige Detergenzadditiv A) einen polaren Anteil umfasst, der von Polyaminen der Formel
(R⁹)₂N-[A-N(R⁹)]_{q}-(R⁹)
abgeleitet ist, worin
jedes R⁹ unabhängig voneinander für Wasserstoff, einen Alkyl- oder Hydroxyalkylrest mit bis zu 24 C-Atomen, einen Polyoxyalkylenrest -(A-O)ᵣ- oder Polyiminoalkylenrest -[A-N(R⁹)]ₛ-(R⁹) steht, wobei jedoch mindestens ein R⁹ für Wasserstoff steht,
q für eine ganze Zahl von 1 bis 19,
A für einen Alkylenrest mit 1 bis 6 C-Atomen, und
r und s unabhängig voneinander für ganze Zahlen von 1 bis 50 stehen, und
wobei als Kaltfließverbesserer C) öllösliche polare Stickstoffverbindungen zur Anwendung kommen, welche Umsetzungsprodukte von Verbindungen der Formel NR⁶R⁷R⁸ mit Verbindungen, welche mindestens eine Acylgruppe enthalten, sind, und worin
R⁶, R⁷ und R⁸ gleich oder verschieden sein können, und wenigstens eine dieser Gruppen für C₈-C₃₆-Alkyl, C₆-C₃₆-Cycloalkyl oder C₈-C₃₆-Alkenyl steht, und die übrigen Gruppen entweder Wasserstoff, C₁-C₃₆-Alkyl, C₂-C₃₆-Alkenyl, Cyclohexyl, oder eine Gruppe der Formeln -(A-O)ₓ-E oder -(CH₂)ₙ-NYZ bedeuten,
A für eine Ethyl- oder Propylgruppe steht,
x eine Zahl von 1 bis 50,
E H, C₁-C₃₀-Alkyl, C₅-C₁₂-Cycloalkyl oder C₆-C₃₀-Aryl,
n 2, 3 oder 4,
Y und Z unabhängig voneinander H, C₁-C₃₀-Alkyl oder -(A-O)ₓ-H bedeuten.

2. Verwendung nach Anspruch 1, wobei, bezogen auf einen Gewichtsteil des stickstoffhaltigen Detergenzadditivs A), 0,01 bis 10 Gewichtsteile der öllöslichen, als Nucleator für die Paraffinkristallisation wirkenden Verbindung B) verwendet werden.

3. Verwendung nach Anspruch 1 und/oder 2, wobei das Mitteldestillat 10 bis 10.000 ppm eines aschefreien stickstoffhaltigen Detergenzadditivs A) enthält.

4. Verwendung nach einem oder mehreren der Ansprüche 1 bis 3, wobei das aschefreie stickstoffhaltige Detergenzadditiv A) einen Alkylrest mit 15 bis 500 C-Atomen hat.

5. Verwendung nach Anspruch 4, wobei der Alkylrest von Oligomeren niederer Olefine mit 3 bis 6 C-Atomen oder deren Mischungen abgeleitet ist.

6. Verwendung nach Anspruch 5, wobei eine Mischung von Oligomeren niederer Olefine mit 3 bis 6 C-Atomen zur Anwendung kommt, die zu mehr als 70 mol-% 2-Methyl-2-buten, 2,3-Dimethyl-2-buten und/oder Isobuten enthält.

7. Verwendung nach einem oder mehreren der Ansprüche 1 bis 6, wobei das aschefreie stickstoffhaltige Detergenzadditiv A) unter Verwendung hoch reaktiver niedermolekularer Polyolefine, welche Molekulargewichte von 500 bis 3000 g/mol aufweisen, mit einem Anteil endständiger Doppelbindungen von mindestens 75 mol-% hergestellt ist.

8. Verwendung nach Anspruch 1, wobei R⁹ für Wasserstoff steht und q Werte von mindestens 3 annimmt.

9. Verwendung nach einem oder mehreren der Ansprüche 1 bis 8, wobei das aschefreie stickstoffhaltige Detergenzadditiv A) einen öllöslichen Alkylrest und eine polare Kopfgruppe umfasst, und der öllösliche Alkylrest und die polare Kopfgruppe über eine C-N- oder über eine Ester-, Amid- oder Imidbindung miteinander verknüpft sind.

10. Verwendung nach einem oder mehreren der Ansprüche 1 bis 9, wobei das aschefreie stickstoffhaltige Detergenzadditiv A) ein mittels Dampfdruckosmometrie bestimmtes mittleres Molekulargewicht von oberhalb 800 g/mol aufweist.

11. Verwendung nach einem oder mehreren der Ansprüche 1 bis 10, wobei der ethylenisch ungesättigte Carbonsäureester ein Ester des Vinylalkohols mit C₁-C₂₀-Carbonsäuren ist.

12. Verwendung nach Anspruch 11, wobei der ethylenisch ungesättigte Carbonsäureester aus Vinylacetat, Vinylpropionat, Vinylbutyrat, Vinylisobutyrat, Vinylpentanoat, Vinylpivalat, Vinylhexanoat, Vinyl-n-octanoat, Vinyl-2-ethylhexanoat, Vinylneononanoat, Vinylisodecanoat, Vinylneodecanoat, Vinylneoundecanoat und Vinylisotridecylat ausgewählt ist.

13. Verwendung nach einem oder mehreren der Ansprüche 1 bis 12, wobei der ethylenisch ungesättigte Carbonsäureester ein Ester ungesättigter Carbonsäuren mit C₁-C₂₀-Alkoholen ist.

14. Verwendung nach Anspruch 13, wobei der ethylenisch ungesättigte Carbonsäureester aus Acrylsäuremethylester, Acrylsäureethylester, Acrylsäurepropylester, Acrylsäurebutylester, Acrylsäure-2-ethylhexylester, Laurylacrylat sowie den entsprechenden Estern der Methacrylsäure ausgewählt ist.

15. Verwendung nach einem oder mehreren der Ansprüche 1 bis 14, wobei die Copolymere aus Ethylen und ethylenisch ungesättigten Carbonsäureestern bis zu 3 mol-% an Struktureinheiten enthalten, die sich von Olefinen mit 3 bis 8 C-Atomen ableiten, mit der Maßgabe, dass der Gesamtcomonomergehalt maximal 10,5 mol-% beträgt.

16. Verwendung nach einem oder mehreren der Ansprüche 1 bis 15, wobei die bei 140 °C gemessene Schmelzviskosität der als Nucleator für die Paraffinkristallisation wirkenden Copolymere des Ethylens B) zwischen 100 und 5.000 mPas liegt.

17. Verwendung nach einem oder mehreren der Ansprüche 1 bis 16, wobei das Mengenverhältnis zwischen Detergenzadditiv A) und als Nucleator für die Paraffinkristallisation wirkenden Copolymeren des Ethylens B) im additivierten Öl bei 0,01 bis 10 Gewichtsteilen an Nucleator pro Gewichtsteil Detergenzadditiv, jeweils bezogen auf den Wirkstoff, liegt.

## Claims

1. The use of at least one oil-soluble compound B) which acts as a nucleator for paraffin crystallization and is selected from copolymers of ethylene and 5 to 10.5 mol% of at least one ethylenically unsaturated carboxylic ester for improving the response behavior with regard to the lowering of pour point and CFPP value and the improvement of the paraffin dispersancy of mineral oil cold flow improvers C) different than B) in middle distillates which comprise at least one ashless nitrogen-containing detergent additive A) which is an oil-soluble amphiphilic compound which comprises at least one alkyl or alkenyl radical which is bonded to a polar group, where the alkyl or alkenyl radical comprises 10 to 500 carbon atoms and the polar group 2 or more nitrogen atoms, wherein the ashless nitrogen-containing detergent additive A) comprises a polar component which is derived from polyamines of the formula
(R⁹)₂N-[A-N(R⁹)]_{q}-(R⁹)
in which
each R⁹ is independently hydrogen, an alkyl or hydroxyalkyl radical having up to 24 carbon atoms, a polyoxyalkylene radical -(A-O)ᵣ- or polyiminoalkylene radical -[A-N(R⁹)]ₛ-(R⁹), but at least one R⁹ is hydrogen,
q is an integer from 1 to 19,
A is an alkylene radical having 1 to 6 carbon atoms, and
r and s are each independently integers from 1 to 50, and
wherein the cold flow improvers C) employed are oil-soluble polar nitrogen compounds which are reaction products of compounds of the formula NR⁶R⁷R⁸ with compounds containing at least one acyl group, and in which
R⁶, R⁷ and R⁸ may be the same or different, and at least one of these groups is C₈-C₃₆-alkyl, C₆-C₃₆-cycloalkyl, or C₈-C₃₆-alkenyl, and the remaining groups are hydrogen, C₁-C₃₆-alkyl, C₂-C₃₆-alkenyl, cyclohexyl or a group of the formula -(A-O)ₓ-E or -(CH₂)ₙ-NYZ,
A is an ethyl or propyl group,
x is from 1 to 50,
E is H, C₁-C₃₀-alkyl, C₅-C₁₂-cycloalkyl or C₆-C₃₀-aryl,
n is 2, 3 or 4,
Y and Z are each independently H, C₁-C₃₀-alkyl or -(A-O)ₓ-H.

2. The use as claimed in claim 1, wherein, based on one part by weight of the nitrogen-containing detergent additive A), 0.01 to 10 parts by weight of the oil-soluble compound B) which acts as a nucleator for paraffin crystallization are used.

3. The use as claimed in claim 1 and/or 2, wherein the middle distillate contains 10 to 10 000 ppm of an ashless nitrogen-containing detergent additive A).

4. The use as claimed in one or more of claims 1 to 3, wherein the ashless nitrogen-containing detergent additive A) has an alkyl radical having 15 to 500 carbon atoms.

5. The use as claimed in claim 4, wherein the alkyl radical is derived from oligomers of lower olefins having 3 to 6 carbon atoms or mixtures thereof.

6. The use as claimed in claim 5, wherein a mixture of oligomers of lower olefins having 3 to 6 carbon atoms which contains more than 70 mol% of 2-methyl-2-butene, 2,3-dimethyl-2-butene and/or isobutene is employed.

7. The use as claimed in one or more of claims 1 to 6, wherein the ashless nitrogen-containing detergent additive A) is prepared using high-reactivity low molecular weight polyolefins having molecular weights of 500 to 3000 g/mol and having a proportion of terminal double bonds of at least 75 mol%.

8. The use as claimed in claim 1, wherein R⁹ is hydrogen and q assumes values of at least 3.

9. The use as claimed in one or more of claims 1 to 8, wherein the ashless nitrogen-containing detergent additive A) comprises an oil-soluble alkyl radical and a polar head group, and the oil-soluble alkyl radical and the polar head group are joined to one another via a C-N bond or via an ester, amide or imide bond.

10. The use as claimed in one or more of claims 1 to 9, wherein the ashless nitrogen-containing detergent additive A) has a mean molecular weight determined by means of vapor pressure osmometry of more than 800 g/mol.

11. The use as claimed in one or more of claims 1 to 10, wherein the ethylenically unsaturated carboxylic ester is an ester of vinyl alcohol with C₁-C₂₀ carboxylic acids.

12. The use as claimed in claim 11, wherein the ethylenically unsaturated carboxylic ester is selected from vinyl acetate, vinyl propionate, vinyl butyrate, vinyl isobutyrate, vinyl pentanoate, vinyl pivalate, vinyl hexanoate, vinyl-n-octanoate, vinyl-2-ethylhexanoate, vinyl neononanoate, vinyl isodecanoate, vinyl neodecanoate, vinyl neoundecanoate and vinyl isotridecylate.

13. The use as claimed in one or more of claims 1 to 12, wherein the ethylenically unsaturated carboxylic ester is an ester of unsaturated carboxylic acids with C₁-C₂₀ alcohols.

14. The use as claimed in claim 13, wherein the ethylenically unsaturated carboxylic ester is selected from methyl acrylate, ethyl acrylate, propyl acrylate, butyl acrylate, 2-ethylhexyl acrylate, lauryl acrylate, and the corresponding esters of methacrylic acid.

15. The use as claimed in one or more of claims 1 to 14, wherein the copolymers of ethylene and ethylenically unsaturated carboxylic esters contain up to 3 mol% of structural units which derive from olefins having 3 to 8 carbon atoms, with the proviso that the total comonomer content is not more than 10.5 mol%.

16. The use as claimed in one or more of claims 1 to 15, wherein the melt viscosity, measured at 140°C, of the copolymers of ethylene B) which act as nucleators for paraffin crystallization is between 100 and 5000 mPas.

17. The use as claimed in one or more of claims 1 to 16, wherein the ratio between detergent additive A) and copolymers of ethylene B) which act as nucleators for paraffin crystallization in the additized oil is 0.01 to 10 parts by weight of nucleator per part by weight of detergent additive, based in each case on the active ingredient.

## Revendications

1. Utilisation d'au moins un composé B) soluble dans l'huile, agissant en tant qu'agent de nucléation pour la cristallisation de paraffines, choisi parmi les copolymères d'éthylène et de 5 à 10,5 % en moles d'au moins un ester d'acide carboxylique éthyléniquement insaturé, pour améliorer la réponse au regard de l'abaissement du point d'écoulement et de la valeur CFPP, ainsi que pour améliorer la dispersion des paraffines d'agents d'amélioration de la fluidité à froid d'huiles minérales C), qui sont différents de B), dans des distillats moyens, qui contiennent au moins un additif détergent A) azoté exempt de cendres, qui est un composé amphiphile soluble dans l'huile, qui comprend au moins un radical alkyle ou alcényle qui est relié à un groupe polaire, le radical alkyle ou alcényle comprenant 10 à 500 atomes C et le groupe polaire comprenant 2 atomes d'azote ou plus,
l'additif détergent azoté exempt de cendres A) comprenant une fraction polaire, qui est dérivée de polyamines de formule
(R⁹)₂N-[A-N(R⁹)]_{q}-(R⁹)
dans laquelle
les R⁹ représentent chacun indépendamment les uns des autres l'hydrogène, un radical alkyle ou hydroxyalkyle contenant jusqu'à 24 atomes C, un radical polyoxyalkylène -(A-O)ᵣ- ou un radical polyiminoalkylène - [A-N(R⁹)]ₛ-(R⁹), au moins un R⁹ représentant toutefois l'hydrogène,
q représente un nombre entier de 1 à 19,
A représente un radical alkylène de 1 à 6 atomes C, et
r et s représentent indépendamment l'un de l'autre des nombres entiers de 1 à 50, et
des composés azotés polaires solubles dans l'huile étant utilisés en tant qu'agents d'amélioration de la fluidité à froid C), qui sont des produits de réaction de composés de formule NR⁶R⁷R⁸ avec des composés qui contiennent au moins un groupe acyle,
R⁶, R⁷ et R⁸ pouvant être identiques ou différents, et au moins un de ces groupes représentant alkyle en C₈-C₃₆, cycloalkyle en C₆-C₃₆ ou alcényle en C₈-C₃₆, et les autres groupes signifiant hydrogène, alkyle en C₁-C₃₆, alcényle en C₂-C₃₆, cyclohexyle ou un groupe de formule -(A-O)ₓ-E ou -(CH₂)ₙ-NYZ,
A représentant un groupe éthyle ou propyle,
x représentant un nombre de 1 à 50,
E représentant H, alkyle en C₁-C₃₀, cycloalkyle en C₅-C₁₂ ou aryle en C₆-C₃₀,
n représentant 2, 3 ou 4,
Y et Z représentant indépendamment, l'un de l'autre H, alkyle en C₁-C₃₀ ou - -(A-O)ₓ-H.

2. Utilisation selon la revendication 1, dans laquelle, par rapport à une partie en poids de l'additif détergent azoté A), 0, 01 à 10 parties en poids du composé B) soluble dans l'huile, agissant en tant qu'agent de nucléation pour la cristallisation de paraffines, sont utilisées.

3. Utilisation selon la revendication 1 et/ou 2, dans laquelle le distillat moyen contient 10 à 10 000 ppm d'un additif détergent azoté exempt de cendres A).

4. Utilisation selon une ou plusieurs des revendications 1 à 3, dans laquelle l'additif détergent azoté exempt de cendres A) contient un radical alkyle de 15 à 500 atomes C.

5. Utilisation selon la revendication 4, dans laquelle le radical alkyle est dérivé d'oligomères d'oléfines inférieures de 3 à 6 atomes C ou leurs mélanges.

6. Utilisation selon la revendication 5, dans laquelle un mélange d'oligomères d'oléfines inférieures de 3 à 6 atomes C est utilisé, qui contient plus de 70% en moles de 2-méthyl-2-butène, de 2,3-diméthyl-2-butène et/ou d'isobutène.

7. Utilisation selon une ou plusieurs des revendications 1 à 6, dans laquelle l'additif détergent azoté exempt de cendres A) est fabriqué en utilisant des polyoléfines de faible poids moléculaire hautement réactives, qui présentent des poids moléculaires de 500 à 3 000 g/mol, ayant une proportion de doubles liaisons terminales d'au moins 75 % en moles.

8. Utilisation selon la revendication 1, dans laquelle R⁹ représente l'hydrogène et q prend des valeurs d'au moins 3.

9. Utilisation selon une ou plusieurs des revendications 1 à 8, dans laquelle l'additif détergent azoté exempt de cendres A) comprend un radical alkyle soluble dans l'huile et un groupe de tête polaire, et le radical alkyle soluble dans l'huile et le groupe de tête polaire sont reliés l'un avec l'autre par une liaison C-N- ou par une liaison ester, amide ou imide.

10. Utilisation selon une ou plusieurs des revendications 1 à 9, dans laquelle l'additif détergent azoté exempt de cendres A) présente un poids moléculaire moyen déterminé par osmométrie à pression de vapeur de plus de 800 g/mol.

11. Utilisation selon une ou plusieurs des revendications 1 à 10, dans laquelle l'ester d'acide carboxylique éthyléniquement insaturé est un ester de l'alcool vinylique avec des acides carboxyliques en C₁-C₂₀.

12. Utilisation selon la revendication 11, dans laquelle l'ester d'acide carboxylique éthyléniquement insaturé est choisi parmi l'acétate de vinyle, le propionate de vinyle, le butyrate de vinyle, l'isobutyrate de vinyle, le pentanoate de vinyle, le pivalate de vinyle, l'hexanoate de vinyle, le n-octanoate de vinyle, le 2-éthylhexanoate de vinyle, le néononanoate de vinyle, l'isodécanoate de vinyle, le néodécanoate de vinyle, le néoundécanoate de vinyle et l'isotridécylate de vinyle.

13. Utilisation selon une ou plusieurs des revendications 1 à 12, dans laquelle l'ester d'acide carboxylique éthyléniquement insaturé est un ester d'acides carboxyliques insaturés avec des alcools en C₁-C₂₀.

14. Utilisation selon la revendication 13, dans laquelle l'ester d'acide carboxylique éthyléniquement insaturé est choisi parmi l'ester méthylique de l'acide acrylique, l'ester éthylique de l'acide acrylique, l'ester propylique de l'acide acrylique, l'ester butylique de l'acide acrylique, l'ester 2-éthylhexylique de l'acide acrylique, l'acrylate de lauryle et les esters correspondants de l'acide méthacrylique.

15. Utilisation selon une ou plusieurs des revendications 1 à 14, dans laquelle les copolymères d'éthylène et d'esters d'acides carboxyliques éthyléniquement insaturés contiennent jusqu'à 3 % en moles d'unités structurales qui dérivent d'oléfines contenant 3 à 8 atomes C, à condition que la teneur en comonomères totale soit d'au plus 10,5 % en moles.

16. Utilisation selon une ou plusieurs des revendications 1 à 15, dans laquelle la viscosité à l'état fondu mesurée à 140 °C des copolymères d'éthylène B) agissant en tant qu'agent de nucléation pour la cristallisation de paraffines est comprise entre 100 et 5 000 mPas.

17. Utilisation selon une ou plusieurs des revendications 1 à 16, dans laquelle le rapport entre la quantité d'additif détergent A) et de copolymères d'éthylène B) agissant en tant qu'agent de nucléation pour la cristallisation de paraffines dans l'huile supplémentée est de 0,01 à 10 parties en poids d'agent de nucléation par partie en poids d'additif détergent, à chaque fois par rapport à l'agent actif.
